# EUROPÄISCHE PATENTANMELDUNG

(11) **EP 0 570 686 A1**
(43) Veröffentlichungstag der Anmeldung: **24.11.1993**
(21) Anmeldenummer: 93105316.9
(22) Anmeldetag: 31.03.1993
(51) Int. Cl.: E04H 7/18

(54) **Verfahren zur Herstellung von Beton- und Stahlbetonbecken**

(30) Priorität: 21.05.1992 DE 4216834
(71) Anmelder: PASSAVANT-WERKE AG, D-65322 Aarbergen 7 (DE)
(72) Erfinder: Kunz, Dieter, Dipl.-Ing., W-6209 Aarbergen 1 (DE); Bachon, Ulrich, Dipl.-Ing., W-6252 Diez (DE)

(57) **Zusammenfassung**

Beton- oder stahlbetonbecken, die zur Lagerung, Fortleitung oder -Behandlung von wasser- und bodengefährdende Stoffe enthaltenden Abwässern bestimmt sind, müssen absolut undurchlässig hergestellt werden. Üblicherweise wird dies durch eine mehrlagige Beschichtung mit einem gegen diese Stoffe beständigen Material erreicht. Man kann aber diese Beschichtung dadurch ersetzen, daß die mit den Stoffen in Berührung kommenden Innenflächen erfindungsgemäß sofort nach dem Ausschalen des Beckens mit einem Imprägniermittel besprüht oder bestrichen werden. Das Imprägniermittel dringt zusammen mit dem Hydratisierungswasser in den Beton ein und ergibt durch Verschließen der Poren und Kapillaren einen flüssigkeitsundurchlässigen Beton.

## Beschreibung

Die Erfindung betrifft die Herstellung von Beton- oder Stahlbetonbecken für die Behandlung, Fortleitung oder Speicherung von Wasser oder Abwasser, das wasser- oder bodengefährdende Stoffe oder sonstwie für den Beton aggressive Medien enthält.

Beton kann wegen seiner Porösität nicht absolut undurchlässig hergestellt werden. Für Becken, die z.B zur Abscheidung von mineralischen Leichtflüssigkeiten aus Abwasser bestimmt sind, ist daher eine mehrlagige Beschichtung der Innenfläche mit einer leichtflüssigkeits- und fettsäurebeständigen Masse vorgeschrieben. Diese Beschichtung ist ein sehr arbeitsaufwendiger Vorgang. Die Trocknungszeiten zwischen den Lagen müssen eingehalten werden. Die Vorbehandlung der Beschichtungsfläche z.B. durch Sandstrahlen muß den Bestimmungen zur Sicherheit am Arbeitsplatz genügen.

Es besteht die Aufgabe, den Schutz des Betons auf andere Weise als durch Beschichten zu erreichen. Diese Aufgabe wird durch ein Imprägniermittel gelöst, das sofort nach dem Entschalen des Beckens auf den rohen Beton aufgetragen wird. Da bevorzugt wasserlösliches Imprägniermittel verwendet werden soll, kann dieses Medium zusammen mit dem Hydratisierungswasser in den Beton eindringen und die Poren und Kapillaren, die die Undichtigkeiten darstellen, verschließen. Um diesen Eindringvorgang zu ermöglichen, sollte die Hydratisierungsgeschwindigkeit des Zements verlangsamt werden. Mittel und Maßnahmen hierzu sind bekannt. Diese Verzögerung verhindert die Bildung von Mikrorissen und unterstützt damit das einwandfreie Verschließen des Betons. Außerdem ist es zweckmäßig, das Imprägniermittel mindestens in zwei Chargen aufzubringen, zwischen denen eine ausreichende Eindringzeit liegt. Als Imprägniermittel wird vorzugsweise ein wasserlösliches Epoxidharz gewählt, dessen Topfzeit auf den Anwendungsfall eingestellt wird.

Das erfindungsgemäße Verfahren verkürzt die Herstellung der Beton- oder Stahlbetonbecken ganz erheblich. Nach Entfernen der Innenschalung kann sofort das Imprägniermittel aufgesprüht werden. Bei Einsetzen des Abbindevorgangs wird das Becken aus der Formstation entnommen und auf den Trockenplatz transportiert werden. Nachbearbeitung ist nicht erforderlich.

## Patentansprüche

1. Verfahren zur Herstellung von Beton- und stahlbetonbecken zur Behandlung, Fortleitung oder Speicherung wasser- oder bodengefährdende Stoffe enthaltender Wässer oder Abwässer, durch rüttelndes Einformen des Frischbetons in eine entschalbare Dauerform, **dadurch gekennzeichnet,** daß die mit den Wässern oder Abwässern in Berührung kommenden Innenflächen nach dem Ausschalen mit einem Imprägniermittel besprüht oder bestrichen werden.

2. Verfahren nach Anspruch 1, **dadurch gekennzeichnet,** daß das Abbinden des Betons durch bekannte Maßnahmen verzögert wird.

3. Verfahren nach Anspruch 1 oder 2, **dadurch gekennzeichnet,** daß das Imprägniermittel mindestens zweimal in Zeitabständen aufgebracht wird.

4. Verfahren nach Anspruch 1 bis 3, **dadurch gekennzeichnet,** daß als Imprägniermittel ein wasserlösliches Epoxidharz verwendet wird.
